# EUROPÄISCHE PATENTSCHRIFT

(11) **EP 2 582 875 B1**
(45) Veröffentlichungstag und Bekanntmachung des Hinweises auf die Patenterteilung: **17.12.2014**
(21) Anmeldenummer: 11720521.1
(22) Anmeldetag: 20.05.2011
(51) Int. Cl.: D07B 1/02, D07B 1/20

(54) **SCHWIMMFÄHIGES TAU**
BUOYANT CABLE
CÂBLE FLOTTANT

(30) Priorität: 21.06.2010 EP 10166618
(43) Veröffentlichungstag der Anmeldung: 24.04.2013
(73) Patentinhaber: PHP Fibers GmbH, 63784 Obernburg (DE)
(72) Erfinder: SIEJAK, Volker, 47259 Duisburg (DE); FLACHENECKER, Andreas, 45276 Essen (DE); GOTTMANN, Petra, 58285 Gevelsberg (DE); XIAO, Qiao, 63906 Erlenbach a. Main (DE)
(74) Vertreter: Oberlein, Gerriet H. R.
(86) Internationale Anmeldenummer: PCT/EP2011/058227
(87) Internationale Veröffentlichungsnummer: WO 2011/160905

(56) Entgegenhaltungen:
- EP-A2- 0 666 364
- EP-A2- 2 130 969
- WO-A1-2009/026215

## Beschreibung

Die Erfindung betrifft ein schwimmfähiges Tau, d.h. ein Tau, das auf dem Wasser schwimmt.

Solche Taue sind bekannt. JP 2000-303254 und JP 2003-055836 beschreiben jeweils ein schwimmfähiges Tau aus Hohlfasern aus einem thermoplastischen Polymer, z.B. aus Nylon 6, mit einem Anteil des Hohlvolumens am Faservolumen von 10 bis 35 %, wobei die Hohlfasern mindestens zwei Lumina aufweisen.

WO 2009/026215 beschreibt ein Hybrid-Garn aus einer oder mehreren Polyolefinfasern und einer oder mehreren Verstärkungsfasern. Das Hybrid-Garn kann u.a. zur Bildung faserhaltiger Strukturen einschließlich geflochtener Taue eingesetzt werden.

EP 0 666 364 A2 beschreibt ein in Wasser schwimmfähiges Tau. Das Tau besteht aus zwei oder mehreren Fasersträngen und aus einem Schwimmkörper, der im Tau angeordnet ist. Die Fasern der Faserstränge sind um den Schwimmkörper gesponnen und sind Pflanzenfasern oder Synthesefasern. Der Schwimmköper ist als wurstförmiges Schaumstoffmaterial oder als wurstförmiger Schlau ausgeführt, wobei sowohl das Schaumstoffmaterial als auch der Schlauch entweder in kontinuierlicher Form oder in Elemente aufgeteilt oder in Stücke geschnitten vorliegt.

Daher stellt sich die vorliegende Erfindung die Aufgabe, ein weiteres schwimmfähiges Tau zur Verfügung zu stellen.

Diese Aufgabe wird gelöst durch ein in Wasser schwimmfähiges Tau bestehend aus mindestens zwei Strängen, wobei jeder Strang Synthesefasern umfasst, und vorzugsweise jeder Strang aus Synthesefasern besteht, wobei das Tau dadurch gekennzeichnet ist, dass die Synthesefasern eine Komponente A) und eine Komponente B) umfassen, wobei A) mindestens ein Monofilament ist, wobei das Monofilament einen Durchmesser im Bereich von 0,5 bis 7,0 mm aufweist, und B) mindestens ein Multifilamentgarn ist, dessen Filamente Hohlfaser-Filamente sind.

Überraschenderweise wurde gefunden, dass dadurch, dass die Synthesefasern in jedem Strang des erfindungsgemäßen Taus eine Komponente A) und eine Komponente B) umfassen, wobei A) mindestens ein Monofilament mit einem Durchmesser im Bereich von 0,5 bis 7,0 mm ist und B) mindestens ein Multifilamentgarn ist, dessen Filamente Hohlfasern sind, schwimmfähige Taue hergestellt werden können, die im Vergleich zu Tauen, die zu 100 % aus Multifilamentgarn bestehen, eine deutlich stabilere Seilquerschnittsform aufweisen. Die deutlich stabilere Seilquerschnittsform des erfindungsgemäßen schwimmfähigen Taus hat zur Folge, dass das erfindungsgemäße schwimmfähige Tau im Vergleich zu einem schwimmfähigen Tau ohne Komponente A) die folgenden technischen Vorteile aufweist:
- Ein gleichmäßiges Bewickeln von Winden bzw. von Winschen auf Schiffen wird sicher möglich und der Maximaldurchmesser der Winden wird bei voller Bewicklung nicht überschritten.
- Ein Unterziehen von Seilsegmenten beim Aufwickeln (z.B. auf Winschen) wird entweder ganz vermieden oder zumindest deutlich reduziert. Die Vermeidung oder zumindest die deutliche Reduzierung des Unterziehens ist eine wesentliche Voraussetzung für ein gleichmäßiges Ablaufen des Seils von der Winde, wodurch die Verietzungsgefahr von Personen durch schlagartig freigegebene untergezogene Seilsegmente vermieden oder zumindest deutlich reduziert wird.
- Der Reibungswiderstand beim Führen des Taus über Leitorgane, wie z.B. Klüsen, wird durch die vergleichsweise niedrige Auflagefläche des Taus auf
- den Leitorganen reduziert, wodurch das vom Monofilament umgebene Kernmaterial vor Beschädigung durch Abrieb geschützt wird.

In einer bevorzugten Ausführungsform des erfindungsgemäßen schwimmfähigen Taus besteht das Tau aus 3 bis 36 Strängen.

In einer besonders bevorzugten Ausführungsform des erfindungsgemäßen schwimmfähigen Taus besteht das Tau aus 6 bis 18 Strängen.

In einer weiteren bevorzugten Ausführungsform des erfindungsgemäßen schwimmfähigen Taus enthält das Tau 2 bis 648 Monofilamente.

In einer besonders bevorzugten Ausführungsform des erfindungsgemäßen schwimmfähigen Taus enthält das Tau 3 bis 54 Monofilamente.

Wenn das erfindungsgemäße schwimmfähige Tau beispielsweise aus 36 Strängen besteht, kann jeder der 36 Stränge jeweils 18 Monofilamente enthalten.

Wenn das erfindungsgemäße schwimmfähige Tau beispielsweise aus 6 Strängen besteht, kann jeder der 6 Stränge jeweils 9 Monofilamente enthalten.

Im erfindungsgemäßen schwimmfähigen Tau bilden die Komponente A) und die Komponente B) ein Gewichtsverhältnis A): B), wobei A): B) vorzugsweise im Bereich von 20 : 80 bis 80 : 20, besonders bevorzugt im Bereich von 30 : 70 bis 70 : 30 und ganz besonders bevorzugt im Bereich von 35 : 65 bis 65 : 35 liegt.

Das mindestens eine Monofilament der Komponente A) des erfindungsgemäßen schwimmfähigen Taus kann grundsätzlich aus jedem Material bestehen, dass zur Herstellung eines Monofilaments geeignet ist. Vorzugsweise besteht das mindestens eine Monofilament aus einem faserbildenden Polymeren, das ausgewählt ist aus der Gruppe der Polyamide, Polyester, Polyethylene, Polypropylene, Polymilchsäuren und Polyphenylensulfide.

Die Hohlfaser-Filamente des mindestens einen Multifilamentgarns der Komponente B) des erfindungsgemäßen schwimmfähigen Taus können grundsätzlich aus jedem Material bestehen, dass zur Herstellung von Hohlfaser-Filamenten geeignet ist. Vorzugsweise bestehen die Hohlfaser-Filamente des mindestens einen Multifilamentgarns aus einem faserbildenden Polymeren, das ausgewählt ist aus der Gruppe der Polyamide, besonders bevorzugt aus der Gruppe der aliphatischen Polyamide (PA), wobei als aliphatisches Polyamid ganz besonders bevorzugt ein Polyamid 6 (PA 6), ein Polyamid 6.6 (PA 6.6) oder ein Polyamid 4.6 (PA 4.6) aus gewählt wird.

Für das erfindungsgemäße schwimmfähige Tau wird mindestens ein Monofilament eingesetzt, das vorzugsweise einen Durchmesser im Bereich von 1 mm bis 6,0 mm und besonders bevorzugt im Bereich von 1,6 mm bis 5,0 mm aufweist.

Als Monofilament besonders geeignet ist das von der Fa. Perlon-Monofil GmbH, DE unter der Bezeichnung Atlas^{®} Monofilament Type X 400 (Durchmesser z.B. 4 mm) erhältliche Monofilament.

Vorzugweise weist das mindestens eine Monofilament, das zur Herstellung des erfindungsgemäßen schwimmfähigen Taus eingesetzt wird, eine Reißfestigkeit im Bereich von 30 cN/tex bis 70 cN/tex, besonders bevorzugt im Bereich von 35 cN/tex bis 65 cN/tex und ganz besonders bevorzugt im Bereich von 40 cN/tex bis 57 cN/tex auf.

In einer weiteren bevorzugten Ausführungsform des erfindungsgemäßen schwimmfähigen Taus weist das mindestens eine Monofilament, das zur Herstellung des Taus eingesetzt wird, eine Reißdehnung im Bereich von 10 % bis 30 %, besonders bevorzugt im Bereich von 12 % bis 28 %, und ganz besonders bevorzugt im Bereich von 14 % bis 24 % auf.

Vorzugsweise weisen die Hohlfaser-Filamente, die zur Herstellung des erfindungsgemäßen schwimmfähigen Taus eingesetzt werden, eine Bruchfestigkeit im Bereich von 43 cN/tex bis 80 cN/tex, besonders bevorzugt im Bereich von 53 cN/tex bis 70 cN/tex und ganz besonders bevorzugt im Bereich von 57 cN/tex bis 66 cN/tex auf.

Vorzugsweise weisen die Hohlfaser-Filamente, die zur Herstellung des erfindungsgemäßen schwimmfähigen Taus eingesetzt werden, eine Bruchdehnung im Bereich von 9 % bis 35 %, besonders bevorzugt im Bereich von 14 % bis 30 % und ganz besonders bevorzugt im Bereich von 19 % bis 25 % auf.

Als Hohlfaser-Filamente besonders geeignet sind die von der Fa. Polyamide High Performance GmbH, DE unter der Bezeichnung Enkalon^{®} 580 T erhältliche Hohlfaser-Multifilamente.

In einer bevorzugen Ausführungsform des erfindungsgemäßen schwimmfähigen Taus weisen die Hohlfaser-Filamente bezogen auf die Gesamtquerschnittsfläche einen Lumenquerschnittsflächenanteil im Bereich von 5 bis 35 %, besonders bevorzugt im Bereich von 10 bis 30 % und ganz besonders bevorzugt im Bereich von 15 bis 28 % auf.

In einer weiteren bevorzugen Ausführungsform des erfindungsgemäßen schwimmfähigen Taus besteht das Multifilamentgarn aus 2 bis 840 Hohlfasern, besonders bevorzugt aus 70 bis 350 Hohlfasern und ganz besonders bevorzugt aus 120 bis 300 Hohlfasern.

In einer weiteren bevorzugen Ausführungsform des erfindungsgemäßen schwimmfähigen Taus enthält das Tau zusätzlich zu dem mindestens einen Monofilament der Komponente A) und dem mindestens einen Multifilamentgarn B) eine Komponente C), die aus Füllgarnen besteht, d.h. aus Garnen, deren Durchmesser so gewählt wird, dass die Garne die von dem mindestens einen Monofilament und dem mindestens einen Multifilamentgarn gebildeten Zwischenräume ausfüllen. Vorzugsweise bestehen die Füllgarne aus einem Multifilamentgarn, dessen Filamente z.B. Fasern, vorzugsweise Hohlfasern sind, welche vorzugsweise aus einem Polyamid und besonders bevorzugt aus einem aliphatischen Polyamid wie z.B aus Polyamid 6 (PA 6), Polyamid 6.6 (PA 6.6) oder Polyamid 4.6 (PA 4.6) gesponnen wurden. Von den vorstehend genannten Polyamiden sind Polyamid 6 (PA 6) und Polyamid 6.6 (PA 6.6) ganz besonders bevorzugt.

In einer bevorzugten Ausführungsform besteht das erfindungsgemäße schwimmfähige Tau aus 6 Strängen, wobei
- jeder Strang aus 9 Monofilamenten aus Polyamid 6 (PA 6) mit einem Durchmesser im Bereich von 3 mm bis 4,75 mm und aus Multifilamentgarnen aus jeweils 150 bis 300 Hohlfasern aus Polyamid 6 (PA 6) besteht,
- jede Hohlfaser bezogen auf die Gesamtquerschnittsfläche einen Lumenquerschnittsflächenanteil im Bereich von 16 % bis 35 % aufweist und
- das Tau ein Taugewicht aufweist und der Gewichtsanteil der Multifilamentgarne bezogen auf das Taugewicht 65 % beträgt.

## Patentansprüche

1. In Wasser schwimmfähiges Tau bestehend aus mindestens zwei Strängen, wobei jeder Strang Synthesefasern umfasst, **dadurch gekennzeichnet, dass** die Synthesefasern eine Komponente A) und eine Komponente B) umfassen, wobei A) mindestens ein Monofilament ist, wobei das Monofilament einen Durchmesser im Bereich von 0,5 bis 7,0 mm aufweist, und B) mindestens ein Multifilamentgarn ist, dessen Filamente Hohlfaser-Filamente sind.

2. Schwimmfähiges Tau nach Anspruch 1, **dadurch gekennzeichnet, dass** die Komponente A) und die Komponente B) ein Gewichtsverhältnis A): B) bilden, wobei A): B) im Bereich von 20 : 80 bis 80 : 20 liegt.

3. Schwimmfähiges Tau nach Anspruch 1 oder 2, **dadurch gekennzeichnet, dass** das Monofilament aus einem faserbildenden Polymeren besteht, das ausgewählt ist aus der Gruppe der Polyamide, Polyester, Polyethylene, Polypropylene, Polymilchsäuren und Polyphenylensulfide.

4. Schwimmfähiges Tau nach einem oder mehreren der Ansprüche 1 bis 3,
**dadurch gekennzeichnet, dass** die Hohlfaser-Filamente des Multifilamentgarns aus einem faserbildenden Polymeren besteht, das ausgewählt ist aus der Gruppe der Polyamide.

5. Schwimmfähiges Tau nach einem oder mehreren der Ansprüche 1 bis 4,
**dadurch gekennzeichnet, dass** das Monofilament eine Reißdehnung im Bereich von 10 % bis 30 % aufweist.

6. Schwimmfähiges Tau nach einem oder mehreren der Ansprüche 1 bis 5,
**dadurch gekennzeichnet, dass** die Hohlfaser-Filamente eine Bruchfestigkeit im Bereich von 43 cN/tex bis 80 cN/tex aufweisen.

7. Schwimmfähiges Tau nach einem oder mehreren der Ansprüche 1 bis 6,
**dadurch gekennzeichnet, dass** die Hohlfaser-Filamente eine Bruchdehnung im Bereich von 9 % bis 35 % aufweisen.

8. Schwimmfähiges Tau nach einem oder mehreren der Ansprüche 1 bis 7,
**dadurch gekennzeichnet, dass** die Hohlfaser-Filamente bezogen auf die Gesamtquerschnittsfläche einen Lumenquerschnittsflächenanteil im Bereich von 5 bis 35 % aufweisen.

9. Schwimmfähiges Tau nach einem oder mehreren der Ansprüche 1 bis 8,
**dadurch gekennzeichnet, dass** das Multifilamentgarn aus 2 bis 840 Hohlfasern besteht.

10. Schwimmfähiges Tau nach einem oder mehreren der Ansprüche 1 bis 9,
**dadurch gekennzeichnet, dass** das Tau aus 6 Strängen besteht, wobei
- jeder Strang aus 9 Monofilamenten aus Polyamid 6 (PA 6) mit einem Durchmesser im Bereich von 3 mm bis 4,75 mm und aus Multifilamentgarnen aus jeweils 150 bis 300 Hohlfasern aus Polyamid 6 (PA 6) besteht,
- jede Hohlfaser bezogen auf die Gesamtquerschnittsfläche einen Lumenquerschnittsflächenanteil im Bereich von 16 % bis 35 % aufweist und
- das Tau ein Taugewicht aufweist und der Gewichtsanteil der Multifilamentgarne bezogen auf das Taugewicht 65 % beträgt.

## Claims

1. Water-buoyant rope consisting of at least two strands, wherein each strand comprises synthetic fibers, **characterized in that** the synthetic fibers comprise a component A) and a component B), wherein A) is at least one monofilament, the monofilament having a diameter in the range from 0.5 mm to 7.0 mm, and B) is at least one multifilament yarn, the filaments of which are hollow-fiber filaments.

2. Buoyant rope according to Claim 1, **characterized in that** the component A) and the component B) form a weight ratio A):B), wherein A):B) lies in the range from 20:80 to 80:20.

3. Buoyant rope according to Claim 1 or 2, **characterized in that** the monofilament consists of a fiber-forming polymer that is selected from the group of polyamides, polyesters, polyethylenes, polypropylenes, polylactic acids and polyphenylene sulfides.

4. Buoyant rope according to one or more of Claims 1 to 3, **characterized in that** the hollow-fiber filaments of the multifilament yarn consist of a fiber-forming polymer that is selected from the group of polyamides.

5. Buoyant rope according to one or more of Claims 1 to 4, **characterized in that** the monofilament has an elongation at rupture in the range from 10% to 30%.

6. Buoyant rope according to one or more of Claims 1 to 5, **characterized in that** the hollow-fiber filaments have a breaking tenacity in the range from 43 cN/tex to 80 cN/tex.

7. Buoyant rope according to one or more of Claims 1 to 6, **characterized in that** the hollow-fiber filaments have an elongation at rupture in the range from 9% to 35%.

8. Buoyant rope according to one or more of Claims 1 to 7, **characterized in that** the hollow-fiber filaments have a lumen cross-sectional area proportion in the range from 5% to 35% relative to the total cross-sectional area.

9. Buoyant rope according to one or more of Claims 1 to 8, **characterized in that** the multifilament yarn consists of 2 to 840 hollow fibers.

10. Buoyant rope according to one or more of Claims 1 to 9, **characterized in that** the rope consists of 6 strands, wherein
- each strand consists of 9 monofilaments made from polyamide 6 (PA 6) having a diameter in the range from 3 mm to 4.75 mm and multifilament yarns, each made from 150 to 300 hollow fibers made from polyamide 6 (PA 6),
- each hollow fiber has a lumen cross-sectional area proportion in the range from 16% to 35% relative to the total cross-sectional area, and
- the rope has a weight and the weight proportion of the multifilament yarns is 65% relative to the rope weight.

## Revendications

1. Câble flottant dans l'eau constitué d'au moins deux torons, chaque toron comprenant des fibres synthétiques, **caractérisé en ce que** les fibres synthétiques comportent un composant A) et un composant B), A) étant au moins un monofilament, le monofilament présentant un diamètre de l'ordre de 0,5 à 7,0 mm et B) étant au moins un multifilament dont les filaments sont des filaments de fibre creuse.

2. Câble flottant selon la revendication 1 **caractérisé en ce que** le composant A) et le composant B) sont dans un rapport de poids A)/B), A)/B) se situant dans la zone comprise entre 20/80 et 80/20.

3. Câble flottant selon la revendication 1 ou 2 **caractérisé en ce que** le monofilament est constitué d'un polymère sous forme de fibre qui est choisi dans le groupe des polyamides, des polyesters, des polyéthylènes, des polypropylènes, des acides polylactiques et des sulfures de polyphénylène.

4. Câble flottant selon une ou plusieurs des revendications 1 à 3 **caractérisé en ce que** les filaments de fibre creuse du fil multifilament sont constitués d'un polymère sous forme de fibre qui est choisi dans le groupe des polyamides.

5. Câble flottant selon une ou plusieurs des revendications 1 à 4 **caractérisé en ce que** le monofilament présente une élongation à la rupture qui se situe dans la plage comprise entre 10 % et 30 %.

6. Câble flottant selon une ou plusieurs des revendications 1 à 5 **caractérisé en ce que** les filaments de fibre creuse présentent une résistance à la rupture qui se situe dans la plage comprise entre 43 cN/tex et 80 cN/tex.

7. Câble flottant selon une ou plusieurs des revendications 1 à 6 **caractérisé en ce que** les filaments de fibre creuse présentent un allongement à la rupture qui se situe dans la plage comprise entre 9 % et 35 %.

8. Câble flottant selon une ou plusieurs des revendications 1 à 7 **caractérisé en ce que** les filaments de fibre creuse présentent un rapport de la surface de section de la lumière à la surface de section totale qui se situe dans une plage comprise entre 5 % et 35%.

9. Câble flottant selon une ou plusieurs des revendications 1 à 8 **caractérisé en ce que** le fil multifilament est constitué de 2 à 840 fibres creuses.

10. Câble flottant selon un ou plusieurs des revendications 1 à 9 **caractérisé en ce que** le câble est constitué de 6 torons,
- chaque toron étant constitué de 9 monofilaments de polyamide 6 (PA6) d'un diamètre qui se situe dans la plage comprise entre 3 mm à 4,75 mm et de fils multifilament comportant chacun 150 à 300 fibres creuses de polyamide 6 (PA6),
- chaque fibre creuse présente un rapport entre la surface de section de la lumière et la surface de section totale qui se situe dans la plage comprise entre 16 % et 35 %, et
- le câble a un poids de câble et le rapport du poids des fils multifilament au poids du câble est de 65 %.
